# EUROPÄISCHE PATENTSCHRIFT

(11) **EP 1 259 148 B1**
(45) Veröffentlichungstag und Bekanntmachung des Hinweises auf die Patenterteilung: **05.11.2008**
(21) Anmeldenummer: 01929394.3
(22) Anmeldetag: 02.03.2001
(51) Int. Cl.: A47K 7/02

(54) **TEXTILE HAUTREINIGUNGSVORRICHTUNG**
TEXTILE SKIN CLEANING DEVICE
DISPOSITIF TEXTILE DE NETTOYAGE DE LA PEAU

(30) Priorität: 03.03.2000 DE 10010160
(43) Veröffentlichungstag der Anmeldung: 27.11.2002
(73) Patentinhaber: KOHLRUSS, Gregor, 46325 Borken (DE); WIESNER, Hubert, 46354 Südlohn (DE); GRIEBE, Oliver, 46414 Rhede (DE)
(72) Erfinder: KOHLRUSS, Gregor, 46325 Borken (DE); WIESNER, Hubert, 46354 Südlohn (DE); GRIEBE, Oliver, 46414 Rhede (DE)
(74) Vertreter: Behrendt, Arne
(86) Internationale Anmeldenummer: PCT/EP2001/002394
(87) Internationale Veröffentlichungsnummer: WO 2001/064090

(56) Entgegenhaltungen:
- EP-A- 0 779 385
- WO-A-99/49124
- DE-A- 19 839 505

## Beschreibung

Die Erfindung betrifft eine Hautreinigungsvorrichtung aus einem textilem Gebilde in Form eines Waschlappens, eines Waschhandschuhs oder eines Pads, welches zumindet teilweise mit einem Besatz aus Mikrofasern versehen ist.

Eine derartige Hautreinigungsvorrichtung ist beispielsweise aus der DE 198 39 505 A1 bekannt. Aus dieser Druckschrift ist es auch bekannt, die an dem textilen Gebilde vorhandenen Mikrofasern hydrophob oder hydrophil auszurüsten, um gezielt bestimmte Reinigungseffekte erzielen zu können.

Zur Reinigung trockener Haut ist es üblich, Waschdetergentien und Reinigungslotionen zu verwenden, welche rückfettende Eigenschaften haben, damit die während des Reinigungsprozesses chemisch und mechanisch entfernten hauteigenen Fette exogen ersetzt werden. Neben dem damit verbundenen hohen Kostenaufwand und der durch die ins Abwasser gelangenden Restchemikalien bedingten Umweltproblematik sind diese Reinigungsmethoden häufig zu aggressiv für trockene, empfindliche Haut. Zum einen können die in den Waschdetergentien und Waschlotionen enthaltenen Chemikalien bei empfindlichen Personen Allergien auslösen und zum anderen sind die in ihnen enthaltenen rückfettenden Substanzen häufig nicht geeignet oder ausreichend, die durch den Reinigungsvorgang entzogenen Hautfette zu ersetzen. Als Folge davon wird die Haut in der Regel noch trockener und es muß verstärkt auf zusätzliche Chemikalien zur Rückfettung der Haut zurückgegriffen werden, um einem Spannungsgefühl und dem Hautalterungsprozess entgegenzuwirken.

Diese zusätzlich nötigen Chemikalien (in der Regel Cremes und Lotionen) tragen wiederum zur Umweltverschmutzung bei und generieren erneute Kosten.

Auch der Verzicht auf die Verwendung von Reinigungschemikalien ist oft nicht befriedigend, da bei Reinigungsmethoden auf Basis herkömmlicher Reinigungstextilien und Wasser die mechanische Beanspruchung der Haut und der Verlust hauteigenen Fettes ebenfalls zu groß sind.

Angesichts der dargestellten, mit der Reinigung trockener Haut verbundenen Problematik, ist es Aufgabe der Erfindung, eine Reinigungsvorrichtung für die Haut bereitzustellen, welche in Verbindung mit Wasser zur Reinigung trockener Haut verwendet werden kann, ohne die geringen Fettreserven der Haut weiter zu erschöpfen.

Diese Aufgabe wird erfindungsgemäß durch eine Hautreinigungsvorrichtung mit den Merkmalen des Patentanspruches 1 gelöst.

Die erfindungsgemäße Hautreinigungsvorrichtung ist vorzugsweise zumindest teilweise aus Polgebilde ausgebildet, da die durch die Polfasern während des Reinigungsvorganges hervorgerufene Mikromassagewirkung eine vorteilhaft durchblutungsfördernde Wirkung hat. Es ist dabei weiterhin vorteilhaft, daß die erfindungsgemäße Hautreinigungsvorrichtung mit Mikrofasern bestückt ist, da diese eine relativ große Oberfläche bereitstellen, so daß ein guter Reinigungseffekt erzielt werden kann. Zur Kombination des guten Reinigungseffektes mit der Schonung der hauteigenen Fettreserven sind nach der Lehre der Erfindung, die Mikrofasern lipophob ausgerüstet.

Die erfindungsgemäße Hautreinigungsvorrichtung ermöglicht die Reinigung trockener Haut unter gänzlichem Verzicht auf nachfettende Reinigungsdetergentien oder Reinigungslotionen. Die hauteigenen Fettreserven werden dabei weitgehend geschont, so daß auch der Bedarf an Feuchtigkeitscremes zurückgehen kann. Bei Reinigung weniger trockener Haut oder der stärker sekretbelasteten Partien des Körpers können Detergentien zur Unterstützung der Reinigungs- und Desodorierungswirkung herangezogen werden. Die Weichheit der Fasern und die gegenüber herkömmlichen Hautreinigungstextilien geringere Aufnahmefähigkeit für Fett verhindern hierbei eine übermäßig chemische und mechanische Strapazierung dieser Hautpartien.

Zur Schonung des Fettgehaltes der Haut werden weiterhin für die Bestückung der Hautreinigungsvorrichtungen Mikrofasern verwendet, welche Mikrofilamente mit einem Titer von zwischen 0,02 bis unter 1 dtex, vorzugsweise zwischen 0,1 bis 0,5 dtex und besonders bevorzugt 0,3 dtex enthalten.

Auch eine Zwimfeinheit von 150 dtex oder mehr, vorzugsweise zwischen 400 bis 1300 dtex ist zweckmäßig, um eine gute Reinigung zu erzielen, dabei aber die Aufnahmekapazität der erfindungsgemäßen Hautreinigungsvorrichtung für das Hautfett zu begrenzen.

Selbigem Zwecke dient auch die Ausbildung der erfindungsgemäßen Hautreinigungsvorrichtung mit einer Mikrofaserdichte von zwischen 20.000 bis 150.000 Faser pro cm² und vorzugsweise zwischen 40.000 bis 100.000 Fasern und besonders bevorzugt von zwischen 40.000 bis 80.000 Fasern pro cm².

Um eine gute Reinigungswirkung zu erzielen, ist es vorteilhaft zur Ausbildung der Mikrofasern Mikrofilamente aus Polypropylen (PP) und/oder Viskose und/oder Polyacrylnitril (PAN) und/oder Polyester (PES) und/oder Polyamid (PA) zu verwenden.

Die fettabweisend ausgerüsteten Fasern oder Mikrofasern enthalten Flourcarbon (FC) beschichtete und/oder teflonbeschichtete und/oder Polyflourtetraethylen (PFTE) beschichtete und/oder silikonbeschichtete Mikrofilamente. Beschichtungen dieser Art werden beispielsweise für die Ausrüstung von Fasern herangezogen, welche zur Herstellung von Schutzanzügen verwendet werden, die beispielsweise auf Bohrinseln zum Einsatz kommen. Um gewisse Abstufungen der Aufnahmefähigkeit für Fett zu erreichen, ist es zweckmäßig, die erfindungsgemäße Hautreinigungsvorrichtung mit einer Mischung aus fettabweisend ausgerüsteten und nicht fettabweisend ausgerüsteten Mikrofasern bereitzustellen. Auf diese Weise wird ein Minimum an Fettabsorptionskapazität gewährleistet, welches nötig ist, um beispielsweise Cremerückstände von der Haut zu entfernen.

Vorteilhaft hinsichtlich der Voluminösität des Polgewebes insbesondere bei feuchtem Zustand der Hautreinigungsvorrichtung ist eine gekräuselte Ausbildung der Mikrofilamente.

Zwecks guter Handhabung empfiehlt sich die Ausgestaltung der Hautreinigungsvorrichtung als Handschuh, Pad, Lappen oder Waschlappen. Dabei kann es vorteilhaft sein, wenn die fettabweisend ausgerüsteten Fasern nur auf flächenmäßig begrenzten Arealen angebracht sind, so daß der Benutzer individuell steuern kann, wie gering der Fettabtrag während des Reinigungsvorganges sein soll.

Zur unterschiedlichen Abstufung der Reinigungs- und Fettschonungseigenschaften der Hautreinigungsvorrichtung, kann es ebenso zweckmäßig sein, wenn lipophobe/lipophob ausgerüstete Fasern in unterschiedlichem Mengenverhältnis mit nicht lipophoben/lipophob ausgerüsteten Fasern gemischt im Textil vorkommen.

In einer besonders vorteilhaften Ausgestaltung ist die Hautreinigungsvorrichtung als Handschuh oder Lappen ausgebildet, welcher auf einer Seite mit fettabweisend ausgerüsteten Mikrofasern einer Dichte zwischen 40.000 bis 80.000 Fasern pro cm² ausgerüstet ist, sie enthält dagegen an der anderen Seite keine fettabweisend ausgerüsteten Mikrofasern. Zur besseren Unterscheidung können diese funktionell unterschiedlichen Seiten beispielsweise farblich gekennzeichnet sein.

Durch die Kombination von Reinigungswirkung und Schonung der hautintemen Fettreservoires ist die erfindungsgemäße Hautreinigungsvorrichtung hervorragend für Verfahren zur Reinigung trockener Haut geeignet.

Die Eigenschaften der Haut, insbesondere der Gesichtshaut unterliegen jedoch infolge von jahreszeitenbedingten Schwankungen der Luftfeuchtigkeit und der Temperatur oder hormonellen Schwankungen ständigen Veränderungen. Überdies weisen die verschiedenen Gesichtszonen häufig einen unterschiedlich hohen Fettgehalt auf. Um den damit einhergehenden Ansprüchen der Haut Rechnung zu tragen, kann die erfindungsgemäße Hautreinigungsvorrichtung in einer Ausgestaltung mindestens ein Areal zur Reinigung fettiger Haut aufweisen. Das bei dieser Ausbildung eingefügte Areal weist hinsichtlich Fettabsorption und mechanischem Abrieb Eigenschaften auf, die den Anfordernissen fettiger, unreiner Haut genügen. Zur Ausbildung dieses Areals wird vorzugsweise ein textiles Flächengebilde eingesetzt, welches im Vergleich zur Hautreinigungsvorrichtung für trockene Haut eine höhere Dichte an Mikrofasern aufweist, die ebenso wie die sie bildenden Mikrofilamente im Vergleich zur Reinigungsvorrichtung für trockene Haut einen geringeren Durchmesser aufweisen. Das Areal weist überdies keine fettabweisend ausgerüsteten Mikrofasern auf, sondern kann Bürstenfasern enthalten, welche dazu geeignet sind, einen gewissen Peeling-Effekt zu erzielen. Eine solche Hautreinigungsvorrichtung ist daher ideal an die Pflegebedürfnisse grundsätzlich trockener Haut angepaßt, welche jedoch, insbesondere in Verbindung mit hormonellen Schwankungen, zeitweise fettigere Zonen enthält.

Die Erfindung soll im folgenden anhand von Beispielen näher erläutert werden:

### Beispiel 1:

In diesem Beispiel ist die Hautreinigungsvorrichtung als Waschhandschuh ausgestaltet, welcher aus Polgebilde besteht. Die eine Seite des Waschhandschuhs enthält einen Mikrofaserbesatz mit Mikrofasern einer Zwimfeinheit von 1200 dtex, welche Mikrofilamente eines Titers von 0,8 dtex enthalten. Die Mikrofasern liegen in einer Dichte von 60.000 Fasern pro cm² vor. 50% der Mikrofasern enthalten Mikrofilamente, welche durch eine Fluorcarbonbeschichtung fettabweisend ausgerüstet sind. Diese Seite des Waschhandschuhs ist daher besonders schonend für die Reinigung trockener Haut.

Die andere Seite des Hautreinigungshandschuhs besteht ebenfalls aus Polstoff, weist jedoch einen Mikrofaserbesatz von 80.000 Fasern pro cm² auf. Die Mikrofasern weisen eine Zwimfeinheit von 1200 dtex und Mikrofilamente mit einem Titer von 0,5 dtex auf, jedoch enthalten nur 10% der Mikrofasern durch Fluorcarbonbeschichtung fettabweisend ausgerüstete Mikrofilamente. Durch die höhere Dichte an Mikrofasern und den geringeren Anteil fettabweisend ausgerüsteter Mikrofasern ist diese Seite des Hautreinigungshandschuhs für die gründlichere Reinigung beispielsweise der problematischen T-Zone um Stirn, Nase und Kinn geschaffen.

### Beispiel 2:

In diesem Beispiel ist die Hautreinigungsvorrichtung als Waschlappen mit zwei funktionell unterschiedlichen Seiten ausgebildet. Die eine Seite des Waschlappens ist aus Polgewebe mit Mikrofasern einer Dichte von 60.000 Fasern pro cm², einer Zwirnfeinheit von 1200 dtex und Mikrofilamenten eines Titers von 0,8 dtex ausgerüstet. Die Mikrofilamente der Mikrofasern bestehen aus Polyamid, wobei 50% der Mikrofasern fluorcarbonbeschichtete Mikrofilamente enthalten. Die andere Seite des Hautreinigungswaschlappens enthält zwei farbig unterschiedlich gekennzeichnete Zonen, wobei die eine Zone aus Polgewebe einer Mikrofilamentdichte von 80.000 Fasern pro cm², einer Zwimfeinheit von 1200 dtex und Mikrofilamente mit einem Titer von 0,5 dtex aufweist. 10% der Mikrofasern diese Areals sind fettabweisend ausgerüstet. Dieses Areal ist daher ideal an die Bedürfnisse normaler Haut mit geringeren Trockenheitsproblemen angepaßt. Das zweite farblich gekennzeichnete Areal ist für die Reinigung fettiger Haut geeignet und besteht aus Polgewebe hoher Fettabsorptionskapazität mit einem Besatz von Mikrofasern einer Zwimfeinheit von 800 dtex aus Polyester - Mikrofilamenten eines Titers von 0,3 dtex, die in einer Dichte von 200.000 Mikrofasern pro cm² angeordnet sind. Überdies weist es verteilt zwischen den Mikrofasern einen Besatz mit Bürstenfasern auf, die ebenso wie die Mikrofasern gekräuselt ausgebildet sind, aber durch die geringerer Kräuselung über den Besatz an Mikrofasern hinausragen. Der Hautreinigungswaschlappen ist daher besonders auf die Bedürfnisse vorwiegend trockener Haut ausgerichtet, welche allerdings auch normale bis fettige Zonen aufweist. Auch eignet sich diese Ausführungsform besonders gut als Ganzkörperwaschlappen für die verschiedenen Körperpartien, da sie deren hinsichtlich Fettaufnahmefähigkeit höchst unterschiedlichen Reinigungsanforderungen genügt.

## Patentansprüche

1. Hautreinigungsvorrichtung aus einem textilem Gebilde, in Form eines Waschlappens, eines Waschhandschuhs oder eines Pads, welches zumindest teilweise mit einem Besatz aus Mikrofasern versehen ist, **dadurch gekennzeichnet, dass** die Mikrofasern des Besatzes Mikrofilamente mit einem Titer von zwischen 0,02 bis unter 1,0 dtex enthalten, eine Dichte von 20000 bis 150000 Fasern pro cm² haben und teilweise durch eine Beschichtung mit Fluorcarbon (FC) und/oder Polyfluorethylen (PTFE) und/oder Silikon lipophob ausgerüstet sind.

2. Hautreinigungsvorrichtung nach Anspruch 1, **dadurch gekennzeichnet, daß** das textile Gebilde als Polstoff ausgebildet ist.

3. Hautreinigungsvorrichtung nach Anspruch 1, **dadurch gekennzeichnet, daß** die Mikrofilamente gekräuselt ausgebildet sind.

4. Hautreinigungsvorrichtung nach Anspruch 1, **dadurch gekennzeichnet, daß** die Mikrofassem eine Zwirnfeinheit von 400 bis 1300 dtex aufweisen.

5. Hautreinigungsvorrichtung nach Anspruch 1, **dadurch gekennzeichnet, daß** die Mikrofasern Mikrofilamente aus einem oder mehreren der folgenden Materialien enthalten: Polypropylen (PP), Viskose, Polyacrylnitril (PAN), Polyvenilalkohol⁺(PVA⁺), Polyester (PES), Polyamid (PA).

6. Hautreinigungsvorrichtung nach Anspruch 1, **dadurch gekennzeichnet, daß** sie auf einer Seite mit lipophoben Mikrofasern mit einer zwischen 50000 und 80000 Fasern pro cm² ausgerüstet sind, während die andere Seite keine lipophob ausgerüsteten Mikrofasern aufweist.

## Claims

1. A skin cleaning device comprising a textile structure in the form of a washing flannel, a washing flannel mitt or a pad which is at least partially provided with a trimming of microfibres, **characterised in that** the microfibres of the trimming contain microfilaments with a denier of between 0.02 to below 1.0 dtex, have a density of 20,000 to 150,000 fibres per cm² and are made lipophobic in part by a coating with fluorocarbon (FC) and/or polyfluoroethylene (PTFE) and/or silicone.

2. A skin cleaning device according to claim 1 **characterised in that** the textile structure is in the form of pile material.

3. A skin cleaning device according to claim 1 **characterised in that** the microfilaments are of a curled configuration.

4. A skin cleaning device according to claim 1 **characterised in that** the microfibres have a twist fineness of 400 to 1300 dtex.

5. A skin cleaning device according to claim 1 **characterised in that** the microfibres contain microfilaments comprising one or more of the following materials: polypropylene (PP), viscose, polyacrylonitrile (PAN), polyvinyl alcohol⁺ (PVA⁺), polyester (PES) and polyamide (PA).

6. A skin cleaning device according to claim 1 **characterised in that** it is provided on one side with lipophobic microfibres with between 50,000 and 80,000 fibres per cm² while the other side has no microfibres which are made lipophobic.

## Revendications

1. Dispositif de nettoyage de la peau en un produit textile, sous la forme d'une pièce d'étoffe de toilette, d'un gant de toilettes ou d'un coussinet, qui est pourvu au moins partiellement d'une garniture de microfibres, **caractérisé en ce que** les microfibres de la garniture contiennent des microfilaments avec un titre compris entre 0,02 jusqu'en dessous 1,0 dtex, ont une densité de 20000 à 150000 fibres par cm² et sont rendus lipophobes partiellement par un revêtement avec du fluorocarbone (FC) et/ou du polyfluoroéthylène (PTFE) et/ou du silicone.

2. Dispositif de nettoyage de la peau selon la revendication 1, **caractérisé en ce que** le produit textile est réalisé sous forme de tissu à poils.

3. Dispositif de nettoyage de la peau selon la revendication 1, **caractérisé en ce que** les microfilaments sont bouclés.

4. Dispositif de nettoyage de la peau selon la revendication 1, **caractérisé en ce que** les microfibres ont une finesse de fil de 400 à 1300 dtex.

5. Dispositif de nettoyage de la peau selon la revendication 1, **caractérisé en ce que** les microfibres contiennent des microfilaments en un ou plusieurs des matériaux suivants: polypropylène (PP), viscose, polyacrylnitrile (PAN), alcool polyvinylique⁺ (PVA⁺), polyester (PES), polyamide (PA).

6. Dispositif de nettoyage de la peau selon la revendication 1, **caractérisé en ce qu'**il présente sur un côté des microfibres lipophobes avec entre 50000 et 80000 fibres par cm², tandis que l'autre côté ne présente pas de microfibres rendues lipophobes.
